# EUROPÄISCHE PATENTSCHRIFT

(11) **EP 4 146 414 B1**
(45) Veröffentlichungstag und Bekanntmachung des Hinweises auf die Patenterteilung: **13.03.2024**
(21) Anmeldenummer: 21716283.3
(22) Anmeldetag: 25.03.2021
(51) Int. Cl.: B21B 37/74, C21D 8/02

(54) **VERFAHREN ZUM STEUERN ODER REGELN DER TEMPERATUR EINES STAHLBANDES BEI DER WARMUMFORMUNG IN EINER WARMBANDSTRASSE**
METHOD FOR THE OPEN-LOOP OR CLOSED-LOOP CONTROL OF THE TEMPERATURE OF A STEEL STRIP DURING HOT WORKING IN A HOT STRIP MILL
PROCÉDÉ DE RÉGULATION EN BOUCLE OUVERTE OU EN BOUCLE FERMÉE DE LA TEMPÉRATURE D'UNE BANDE D'ACIER AU COURS D'UN TRAVAIL À CHAUD DANS UN LAMINOIR À BANDES À CHAUD

(30) Priorität: 05.05.2020 DE 102020205655
(43) Veröffentlichungstag der Anmeldung: 15.03.2023
(73) Patentinhaber: SMS Group GmbH, 40237 Düsseldorf (DE)
(72) Erfinder: HASSEL, Christoph, 40237 Düsseldorf (DE); SPROCK, August, 40237 Düsseldorf (DE); GRYBEL, Kai, 57074 Siegen (DE); BUSCHHOFF, Guido, 57271 Hilchenbach (DE)
(74) Vertreter: Kross, Ulrich
(86) Internationale Anmeldenummer: PCT/EP2021/057720
(87) Internationale Veröffentlichungsnummer: WO 2021/223937

(56) Entgegenhaltungen:
- EP-A1- 2 431 104
- WO-A2-2013/110754
- DE-A1-102019 210 056
- DE-T5-112013 001 434

## Beschreibung

### Gebiet:

Die Erfindung betrifft ein Verfahren zum Steuern oder Regeln der Temperatur eines Stahlbandes bei der Warmumformung in einer Warmbandstraße.

### Stand der Technik:

Die Warmumformung eines Stahlbandes findet üblicherweise in einer Warmbandstraße statt. Diese besteht aus unterschiedlichen einzelnen Aggregaten wie z. B. Öfen, Walzgerüsten, Antrieben, Ab- und Aufwickeleinrichtungen des Stahlbandes oder Kühlstrecken. Eine derartige Warmbandstrasse ist aus Dokument DE 11 2013 001434 T5 bekannt, welches die Basis für den Oberbegriff der Ansprüche 1 bzw. 15 bildet. Für die Steuerung bzw. Regelung derartiger Aggregate ist eine Vielzahl von unterschiedlichen Vorrichtungen oder Verfahren bekannt. Diese Steuerungen bzw. Regelungen basieren im Wesentlichen auf einem Soll-Ist-Wertvergleich und einem Ableiten von entsprechenden Korrekturmaßnahmen zum Einhalten des Sollwertes. Dabei werden die einzuhaltenden Sollwerte auf Basis von Erfahrungswissen und / oder vorhergehenden Prozessanalysen definiert. Weiterhin wird üblicherweise im Vorfeld ein Zusammenhang zwischen Produkteigenschaften des Stahlbandes und den einzustellenden Sollwerten des Aggregates gebildet. Üblicherweise ist bei der Herstellung des Stahlbandes ein komplexer Zusammenhang zwischen verschiedensten Sollwerten und anzustrebenden Produkteigenschaften gegeben. Durch die zunehmende Digitalisierung der Anlagentechnik werden für die Entwicklung geeigneter Sollwerte die zu den gewünschten Produkteigenschaften führen, aggregatbezogene Prozessmodelle verwendet. In Abhängigkeit vom Datenstand, Komplexität der Zusammenhäng und / oder Aufwand werden dafür beispielsweise statistische Modelle, analytische Modelle oder neuronale Netze für diese aggregatbezogenen Prozessmodelle verwendet.

Nachteilig bei derartigen Regelungskonzepten für Warmbandstraßen aufweisend mehrere Aggregate ist, dass Wechselwirkungen bei Änderung von Sollwert-Vorgaben oder Ist-Werten über die verschiedenen Aggregate nicht durch die aggregatbezogenen Prozessmodelle und / oder Steuerungen bzw. Regelungen der Aggregate abgebildet werden. Insbesondere bei der Herstellung von Stahlbändern mit hohen Anforderungen an die Werkstoffgüte kann die komplexe Wechselwirkung von Zeit, Temperatur, Gefügeentwicklung und durch diese quasistatischen Einzelaggregatregelungen schwer optimiert werden.

Weiterhin ist die Steuerung bzw. Regelung von Einzelaggregaten einer Warmbandstraße dahingehend von Nachteil, dass eine Optimierung der Prozessführung des Einzelaggregates nicht immer zwingend zur Optimierung des gesamten Herstellungsprozesses führt. Insbesondere in kombinierten Anlagen mit beispielsweise Stranggussanlagen können durch dynamischere Prozessführungen Energie- und Herstellungskosten eingespart werden.

### Aufgabe der Erfindung:

Aufgabe der Erfindung ist es, die bekannte Steuerung bzw. Regelung einer Warmbandstraße dahingehend weiterzuentwickeln, dass anlagenübergreifend die Sollwert-Vorgaben für die Einzelaggregate im Hinblick auf beispielsweise Produkteigenschaften eines Stahlbandes optimiert werden.

### Erfindung:

Die Aufgabe der Erfindung wird mit einem Verfahren mit den Merkmalen des Anspruchs 1 gelöst. Auf einem einer Warmbandstraße zugeordneten Datenverarbeitungssystem speichert und / oder tauscht ein übergeordnetes Prozessmodell Soll- und / oder Ist-Wert, aufweisend Zeiten, Geschwindigkeiten, Temperatur, Abkühlraten und/oder Aufheizraten, mit zumindest zwei Steuerungen oder Regelungen der Aggregate online aus. Das übergeordnete Prozessmodel bestimmt auf Basis der ausgetauschten Soll- und / oder Istwerte und / oder gespeicherten Werten und mit Hilfe von untergeordneten Prozessmodellen, wie beispielsweise ein Temperaturmodell des Ofens, Temperaturmodell der Kühlstrecke oder ein Modell der Umformung in der Warmbandstraße, die Temperatur des Stahlbandes für zumindest einen Punkt vor dem Aufhaspeln des Warmbandes online voraus. Das übergeordnete Prozessmodell ermittelt bei Abweichungen der vorausbestimmten Temperatur von einer Sollwert-Vorgabe an diesem Punkt neue Sollwert-Vorgaben der Aggregate, übergibt die Sollwert-Vorgaben an die Steuerung oder Regelung des Aggregates, um die Sollwert-Vorgabe für die Temperatur des Stahlbandes einzuhalten. Die Ermittlung der neuen Sollwert-Vorgaben erfolgt mit Hilfe von einem zumindest ein untergeordnetes Prozessmodell einschließenden Optimierungsalgorithmus.

Das übergeordnete Prozessmodell bildet auf Basis der Soll- und/oder Istwerte der Aggregate einen aktuellen Produktionszustand des Stahlbandes ab. Durch geeignete Prozessmodelle, wie z. B. Energie- und Stoffbilanzen für einen Homogenisierungsofen oder ein statistisches Modell für diejenige Gefügeentwicklung eines Stahlbandes, bestimmt das übergeordnete Prozessmodell die Entwicklung eines Temperaturverlaufes vor beispielsweise dem Aufhaspeln in die Zukunft. Hierdurch kann ein Unterschied zwischen Sollwert-Vorgabe für dieses Einzelaggregat und einer möglichen Abweichung frühzeitig erkannt werden. Ein im übergeordneten Optimierungsmodell ablaufender Optimierungsalgorithmus kann Sollwert-Vorgaben dahingehend optimieren, dass die Sollwert-Vorgabe des Warmbandes vor dem Aufhaspeln unter Berücksichtigung im Vorfeld festgelegter Optimierungsziele erreicht wird. Die im Vorfeld festgelegten Optimierungsziele können beispielsweise Produktionsziele, insbesondere Energiemengen, Produktionsmengen oder Qualitätsziele sein.

Bevorzugte Ausprägungen des Verfahrens sind in den Merkmalen der Ansprüche 2 bis 14 dargestellt. Gemäß dem Anspruch 2 ist es bevorzugt, dass das Vorprodukt einer Bramme mit einer Dicke d_{B} ≥ 1 mm bis d_{B} ≤ 300 mm, bevorzugt d_{B} ≥ 50 mm bis d_{B} ≤ 160 mm aus einer Gießmaschine ist und dass das übergeordnete Prozessmodell eine Gießgeschwindigkeit, vorzugsweise zwischen v_{G} ≥ 4 m/min und v_{G} ≤ 6 m/min, mehr bevorzugt v_{G} ≥ 5 m/min und v_{G} ≤ 6 m/min und eine Gießmaschinenauslauftemperatur, vorzugsweise T_{GE} ≥ 800°C, der Bramme bei der Bestimmung der Soll-Vorgaben berücksichtigt.

Bevorzugt umfasst, gemäß dem Anspruch 3, das Optimierungsziel den Energieverbrauch, die Produktionsmenge, die Prozesssicherheit, Produkteigenschaften, Produktionskosten und/oder den Anlagenverschleiß.

Weiterhin ist es, gemäß dem Anspruch 4, bevorzugt, dass ein untergeordnetes Prozessmodell die Gefügeentwicklung des Stahlbandes in der Warmbandstraße für zumindest einen Punkt, vorzugsweise vor dem Haspeln des Warmbandes, bestimmt. Neben der optimierten Temperaturführung ist die daraus resultierende Gefügeentwicklung für die weiteren Werkstoffeigenschaften und / oder Verarbeitung des Stahlbandes entscheidend. Die genauere Steuerung bzw. Regelung der Gefügeentwicklung im Prozessverlauf ermöglicht es, frühzeitig auf Abweichungen zu reagieren und die Ausschussmengen und / oder Nachbehandlungen zu reduzieren.

Bei der Warmumformung werden, gemäß dem Anspruch 5, idealerweise ein Vorgerüst und ein Fertiggerüst verwendet. Durch die Aufteilung der Warmumformung in ein Vorgerüst und ein Fertiggerüst können vorteilhafte Temperaturverteilungen und -abfolgen eingestellt werden und diese auch durch eine größere Anzahl von Mess- und Regelpunkten besser abgebildet werden. Dadurch kann das übergeordnete Prozessmodell besser auf Abweichungen reagieren. Weiterhin sind dadurch mehr Möglichkeiten zum Eingriff in Sollwert-Vorgaben des Warmwalzens gegeben.

Bevorzugt ist es, gemäß dem Anspruch 6 und 7, dass für den Sollwert der Einlauftemperatur in das Fertiggerüst ein Temperatursollwert von T_{FS} ≥ 850°C bis T_{FS} ≤ 1050°C, vorzugsweise T_{FS} ≥ 900°C bis T_{FS} ≤ 1000°C, noch mehr bevorzugt T_{FS} ≥ 900°C bis T_{FS} ≤ 950°C durch das übergeordnete Prozessmodell vorgegeben wird. Weiterhin ist es bevorzugt, wenn für den Sollwert der Auslauftemperatur aus dem Fertiggerüst ein Temperatursollwert innerhalb von T_{FE} ≥ 750°C bis T_{FE} ≤ 950°C, vorzugsweise T_{FE} ≥ 750°C bis T_{FE} ≤ 900°C, noch mehr bevorzugt T_{FE} ≥ 800°C bis T_{FE} ≤ 850°C durch das übergeordnete Prozessmodell vorgegeben wird.

Für den Sollwert der Einlaufgeschwindigkeit in das Fertiggerüst wird, gemäß dem Anspruch 8, bevorzugt ein Geschwindigkeitssollwert von v_{F} ≥ 0,4 m/s bis v_{F} ≤ 1 m/s durch das übergeordnete Prozessmodell vorgegeben.

Gemäß dem Anspruch 9 und 10 ist für den Sollwert der Einlauftemperatur in das Vorgerüst ein Temperatursollwert von Tvs ≥ 1000°C bis T_{VS} ≤ 1150°C durch das übergeordnete Prozessmodell vorgegeben. Der Sollwert für die Auslauftemperatur aus dem Vorgerüst wird durch das übergeordnete Prozessmodel in einem Temperaturbereich von T_{VE} ≥ 950°C bis T_{VE} ≤ 1100°C vorgegeben.

Idealerweise wird, gemäß dem Anspruch 11 und 12, für den Sollwert der Einlaufdicke in das Fertiggerüst ein Sollwert von d_{FS} ≥ 20 mm bis d_{FS} ≤ 70 mm durch das übergeordnete Prozessmodell vorgegeben. Der Sollwert der Haspeltemperatur wird bevorzugt durch das Prozessmodell in dem Bereich von T_{H} ≥ 30°C bis T_{VE} ≤ 750°C, mehr bevorzugt T_{H} ≥ 450°C bis T_{H} ≤ 550°C vorgegeben.

Gemäß dem Anspruch 13 ist es bevorzugt, wenn das Legierungselement C auf einen Gehalt von 0,03 Gew.-% bis 0,15 Gew.-% und/oder Mangan auf einen Gehalt von 0,50 Gew.-% bis 2,00 Gew.-% im Stahlband beschränkt ist.

Gemäß dem Anspruch 14 ist es bevorzugt, wenn die optimierten Sollwert-Vorgaben für die Herstellung eines nachfolgenden Warmbandes mit gleichen Produktionszielen, insbesondere mechanischen Eigenschaft verwendet werden. Hierdurch können bereits existierende optimierte Prozessabläufe, die durch die entsprechenden Sollwert-Vorgaben beschrieben sind, auf Weiterproduktion des gleichen Werkstoffes oder Stahlbandtyps bezogen werden. Dies spart Optimierungszeit und ermöglicht es, auf schleichende Anlagenänderungen im Vorfeld zu reagieren.

Erfindungsgemäss sind, gemäß dem Anspruch 15, auf einem der Warmbandstraße zugeordneten Datenverarbeitungssystem, durch ein übergeordnetes Prozessmodell Soll- und / oder Ist-Werte, aufweisend Zeiten, Geschwindigkeiten, Temperatur, Abkühlraten und / oder Aufheizraten, mit zumindest zwei Steuerungen oder Regelungen der Aggregate online austausch- und / oder speicherbar. Das übergeordnete Prozessmodell bestimmt auf Basis der ausgetauschten Soll- und / oder Ist-Werten und / oder gespeicherten Werten und mit Hilfe von untergeordneten Prozessmodellen die Temperatur des Stahlbandes für zumindest einen Punkt vor dem Aufhaspeln des Warmbandes online voraus und ermittelt bei Abweichungen der vorausbestimmten Temperatur von einer Sollwertvorgabe an diesem Punkt neue Sollwertvorgaben der jeweiligen Aggregate. Die neuen Sollwertvorgaben werden vom übergeordneten Prozessmodell an die Steuerung oder Regelung des jeweiligen Aggregates übergeben, um die Sollwertvorgabe für die Temperatur des Stahlbandes einzuhalten. Dabei erfolgt die Ermittlung der neuen Sollwertvorgaben mit Hilfe von einem zumindest ein untergeordnetes Prozessmodell einschließenden Optimierungsalgorithmus.

Das erfindungsgemäße Verfahren wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Der Beschreibung sind die folgenden drei Figuren beigefügt:
- Figur 1:: Anlagenschema Warmbandstraße
- Figur 2:: Regelungsschema mit übergeordnetem Prozessmodell
- Figur 3:: Vergleich Temperaturverlauf Sollwert, Ist-Wert

*Figur 1* zeigt ein mögliches Anlagenschema einer Warmbandstraße zur Herstellung eines Warmbandes bei dem das erfindungsgemäße Verfahren angewendet wird. Die Warmbandstraße besteht aus einer Gießanlage 1, zwei Scheren 2, 10, zwei Öfen 3, 6, zwei Vorgerüsten 4, einer Transferbarkühlung 5, einer induktiven Heizung 7, drei Fertiggerüsten 8, einer Kühlstrecke 9 und einer Haspel 11 zum Aufwickeln des Warmbandes. Ein übergeordnetes Datenverarbeitungssystem 12 weist ein integriertes Temperatur- und Gefügemodell auf. Soll- und Istwerte werden mit den unterschiedlichen Anlagen bzw. zugeordneten Regelungen, Steuerungen und / oder Messeinrichtungen ausgetauscht und beispielsweise in Form einer Datenbank gespeichert.

*Figur 2* stellt ein Ablaufdiagramm mit einer beispielhaften Vernetzung von zwei Aggregaten bzw. Regelungen der zwei Aggregate mit den jeweiligen Prozessmodellen dar. Das übergeordnete Datenverarbeitungssystem I übergibt Sollwerte an das übergeordnete Prozessmodell II der Warmbandstraße. Aus diesen Sollwerten, beispielsweise eine Festigkeit, ermittelt das übergeordnete Prozessmodell II eine Anzahl von Sollwerten oder Sollwertbereichen, beispielsweise ein Temperaturverlauf mit jeweils min. und max. Temperaturen, die an die untergeordneten Prozessmodelle Illa, b übergeben werden. Die untergeordneten Prozessmodelle III a, b leiten daraus spezifische Sollwerte für das jeweilige Aggregat ab. Beispielsweise wird aus einer vorgegebenen Temperaturkurve mit zugeordneten Zeitpunkten eine Sollvorgabe für eine Brennersteuerung in einem Ofen 3 oder eine Sollvorgabe für die Steuerung der Wassermenge in einer Kühlstrecke 9. Diese werden an die entsprechenden Regelungen der jeweiligen Aggregate weitergegeben.

Falls die Werte innerhalb des Aggregates nicht erreicht werden, kann das untergeordnete Prozessmodell III a, b die Sollvorgabe anpassen. Ebenfalls kann hier auch eine automatische Optimierung des Prozessmodells III a, b mittels eines selbstlernenden Algorithmus erfolgen. Weicht die Ziel-Istgröße von den Zielwertvorgabe V des übergeordneten Prozessmodells II ab, wird auf der übergeordneten Ebene II die Sollwerte neu berechnet und ggf. angepasst.

*Figur 3* zeigt ein Diagramm mit einem Solltemperaturverlauf B und einem gemessenen sowie vorausberechneten Temperaturverlauf A. Der Solltemperaturverlauf B beginnt mit dem Ende der Gießanlage 1 und beschreibt den Verlauf bis zur Haspel 11. Die Istwerte sind vom Ende der Gießanlage 1 bis zum Vorgerüst 4 aufgetragen. Dabei ist die gemessene Temperatur oberhalb der Solltemperatur. Das übergeordnete Prozessmodell II berechnet ab diesem Punkt die Temperaturen an den unterschiedlichen Stellen in der Warmbandstraße voraus. Auf Basis dieser Temperaturkurve können an unterschiedlichen Stellen unterschiedliche Sollwerte neu vorgegeben werden, um die Temperaurabweichung zu korrigieren. Dabei können unterschiedliche Prozessmodelle, Werkstoff- bzw. Gefügemodelle und / oder Optimierungsalgorithmen verwendet werden, um die beste Anpassungsstrategie zu bestimmen.

**Tabelle 1: Bezugszeichen**

| | |
|---|---|
| 1 | Gießanlage |
| 2 | Schere |
| 3 | Ofen |
| 4 | Vorgerüste |
| 5 | Transferbarkühlung |
| 6 | Ofen |
| 7 | Induktive Heizung |
| 8 | Fertiggerüste |
| 9 | Kühlstrecke |
| 10 | Schere |
| 11 | Haspel |
| 12 | Integriertes Temperatur- und Gefügemodell |
| | |
| I | Datenverarbeitungssystem |
| II | Übergeordnetes Prozessmodell |
| III a, b | Untergeordnetes Prozessmodell |
| IV a, b | Regelung des Aggregates |
| V | Zielwertvorgabe |
| | |
| A | Ist-Wertkurve bzw. voraus berechneter Verlauf |
| A₄ | Ist-Temperatur Vorgerüst |
| B | Sollwertkurve |

## Patentansprüche

1. Verfahren zum Steuern oder Regeln der Temperatur eines Stahlbandes mit den Legierungselementen
| | in Gew-% | |
|---|---|---|
| | Min | Max |
| C | 0 | 1 |
| Mn | 0 | 2,5 |
bei der Warmumformung von einem Vorprodukt mit einer Dicke zwischen d_{V} ≥ 1 mm und d_{V} ≤ 300 mm zu einem Warmband mit einer Warmbanddicke d_{WB} ≤ 25 mm und einer Warmbandbreite zwischen b_{WB} ≥ 900 mm und b_{WB} ≤ 2100 mm, einer Zielhaspeltemperatur T_{H} ≥ 30°C bis T_{H} ≤ 750°C in einer Warmbandstraße, insbesondere T_{H} ≥ 400°C bis T_{H} ≤ 750°C , aufweisend zumindest einen Ofen (3) zur Erwärmung und / oder Temperaturhomogenisierung des Vorproduktes, mindestens ein Walzgerüst zum Warmwalzen des Vorproduktes, eine Kühlstrecke (9) zur gezielten Abkühlung des Warmbandes nach dem Umformen sowie eine Haspel (11) zum Aufwickeln des Warmbandes zu einem Coil, wobei das jeweilige einzelne Aggregat eine eigene Steuerung oder Regelung für die vorgegebenen Sollwerte aufweist,
**dadurch gekennzeichnet, dass**
- auf einem der Warmbandstraße zugeordneten Datenverarbeitungssystem (I) ein übergeordnetes Prozessmodell (II) Soll- und / oder Ist-Werte, aufweisend Zeiten, Geschwindigkeiten, Temperatur, Abkühlraten und / oder Aufheizraten, mit zumindest zwei Steuerungen oder Regelungen der Aggregate online austauscht und / oder speichert;
- das übergeordnete Prozessmodell (II) auf Basis der ausgetauschten Soll- und / oder Ist-Werte und / oder gespeicherten Werte und mit Hilfe von untergeordneten Prozessmodellen (IIIa, IIIb) die Temperatur des Stahlbandes für zumindest einen Punkt vor dem Aufhaspeln des Warmbandes online vorausbestimmt; und
- das übergeordnete Prozessmodell (II) bei Abweichungen der vorausbestimmten Temperatur von einer Sollwertvorgabe an diesem Punkt neue Sollwertvorgaben der Aggregate ermittelt, sowie an die Steuerung oder Regelung des Aggregates übergibt, um die Sollwertvorgabe für die Temperatur des Stahlbandes einzuhalten; und
- die Ermittlung der neuen Sollwertvorgaben mit Hilfe von einem zumindest ein untergeordnetes Prozessmodell (IIIa, IIIb) einschließenden Optimierungsalgorithmus erfolgt.

2. Verfahren nach Anspruch 1,
**dadurch gekennzeichnet, dass**
- das Vorprodukt eine Bramme mit einer Dicke d_{B} ≥ 50 mm bis d_{B} ≤ 160 mm aus einer Gießmaschine ist; und
- das übergeordnete Prozessmodell (II) eine Gießgeschwindigkeit, vorzugsweise zwischen v_{G} ≥ 4 m/min und v_{G} ≤ 6 m/min, mehr bevorzugt v_{G} ≥ 5 m/min und v_{G} ≤ 6 m/min und eine Gießmaschinenauslauftemperatur, vorzugsweise T_{GE} ≥ 800°C, der Bramme bei der Bestimmung der Soll-vorgaben berücksichtigt.

3. Verfahren nach einem der vorangegangenen Ansprüche,
**dadurch gekennzeichnet, dass**
das Optimierungsziel den Energieverbrauch, die Produktionsmenge, die Prozesssicherheit, Produkteigenschaften, Produktionskosten und / oder Anlagenverschleiß umfasst.

4. Verfahren nach einem der vorangegangenen Ansprüche,
**dadurch gekennzeichnet, dass**
ein untergeordnetes Prozessmodell (IIIa, IIIb) die Gefügeentwicklung des Stahlbandes in der Warmbandstraße für zumindest einen Punkt, vorzugsweise vor dem Haspeln des Warmbandes, bestimmt.

5. Verfahren nach einem der vorangegangenen Ansprüche,
**dadurch gekennzeichnet, dass**
bei der Warmumformung ein Vorgerüst (4) und ein Fertiggerüst (8) verwendet werden.

6. Verfahren nach Anspruch 4,
**dadurch gekennzeichnet, dass**
für den Sollwert der Einlauftemperatur in das Fertiggerüst ein Temperatursollwert von T_{FS} = 850°C bis T_{FS} = 1050°C, vorzugsweise T_{FS} = 900°C bis T_{FS} = 1000°C, noch mehr bevorzugt T_{FS} = 900°C bis T_{FS} = 950°C durch das übergeordnete Prozessmodell vorgegeben wird.

7. Verfahren nach einem der Ansprüche 4 bis 5,
**dadurch gekennzeichnet, dass**
für den Sollwert der Auslauftemperatur aus dem Fertiggerüst (8) ein Temperatursollwert innerhalb von T_{FE} ≥ 750°C bis T_{FE} ≤ 950°C, vorzugsweise T_{FE} ≥ 750°C bis T_{FE} ≤ 900°C, noch mehr bevorzugt T_{FE} ≥ 800°C bis T_{FE} ≤ 850°C durch das übergeordnete Prozessmodell (II) vorgegeben wird.

8. Verfahren nach einem der Ansprüche 4 bis 6,
**dadurch gekennzeichnet, dass**
für den Sollwert der Einlaufgeschwindigkeit in das Fertiggerüst (8) ein Geschwindigkeitssollwert von v_{F} ≥ 0,4 m/s bis v_{F} ≤ 1 m/s durch das übergeordnete Prozessmodell (II) vorgegeben wird.

9. Verfahren nach einem der Ansprüche 4 bis 7,
**dadurch gekennzeichnet, dass**
für den Sollwert der Einlauftemperatur in das Vorgerüst (4) ein Temperatursollwert von Tvs ≥ 1000°C bis Tvs :5 1150°C durch das übergeordnete Prozessmodell (II) vorgegeben wird.

10. Verfahren nach einem der Ansprüche 4 bis 8,
**dadurch gekennzeichnet, dass**
für den Sollwert der Auslauftemperatur aus dem Vorgerüst (4) ein Temperatursollwert von T_{VE} ≥ 950°C bis T_{VE} ≤ 1100°C, durch das übergeordnete Prozessmodell (II) vorgegeben wird.

11. Verfahren nach einem der Ansprüche 4 bis 9,
**dadurch gekennzeichnet, dass**
für den Sollwert der Einlaufdicke in das Fertiggerüst (8) ein Sollwert innerhalb von d_{FS} ≥ 20 mm bis d_{FS} ≤ 70 mm durch das übergeordnete Prozessmodell (II) vorgegeben wird.

12. Verfahren nach einem der vorangegangenen Ansprüche,
**dadurch gekennzeichnet, dass**
für den Sollwert der Haspeltemperatur ein Temperatursollwert von T_{H} ≥ 30°C bis T_{VE} ≤ 750°C, bevorzugt T_{H} ≥ 450°C bis T_{H} ≤ 550°C, durch das übergeordnete Prozessmodell (II) vorgegeben wird.

13. Verfahren nach einem der vorangegangenen Ansprüche,
**dadurch gekennzeichnet, dass**
das Legierungselement C auf einen Gehalt von 0,03 Gew.-% bis 0,15 Gew.-% und / oder Mn auf einen Gehalt von 0,50 Gew.-% bis 2,00 Gew.-% im Stahlband beschränkt ist.

14. Verfahren nach einem der vorangegangenen Ansprüche,
**dadurch gekennzeichnet, dass**
die optimierten Sollwertvorgaben für die Herstellung eines nachfolgenden Warmbandes mit gleichen Produktionszielen, insbesondere der mechanischen Eigenschaften, verwendet werden.

15. Vorrichtung für das Steuern oder Regeln der Temperatur eines Stahlbandes gemäß eines Verfahrens nach einem der Ansprüche 1 bis 14,
**dadurch gekennzeichnet, dass**
- auf einem der Warmbandstraße zugeordneten Datenverarbeitungssystem (I) durch ein übergeordnetes Prozessmodell (II) Soll- und / oder Ist-Werte, aufweisend Zeiten, Geschwindigkeiten, Temperatur, Abkühlraten und / oder Aufheizraten, mit zumindest zwei Steuerungen oder Regelungen der Aggregate online austausch- und / oder speicherbar sind;
- durch das übergeordnete Prozessmodell (II) auf Basis der ausgetauschten Soll- und / oder Ist-Werte und / oder gespeicherten Werte und mit Hilfe von untergeordneten Prozessmodellen (IIIa, IIIb) die Temperatur des Stahlbandes für zumindest einen Punkt vor dem Aufhaspeln des Warmbandes online vorausbestimmbar ist; und
- das übergeordnete Prozessmodell (II) bei Abweichungen der vorausbestimmten Temperatur von einer Sollwertvorgabe an diesem Punkt neue Sollwertvorgaben der jeweiligen Aggregate ermittelt, sowie an die Steuerung oder Regelung des jeweiligen Aggregates übergibt, um die Sollwertvorgabe für die Temperatur des Stahlbandes einzuhalten; und
- die Ermittlung der neuen Sollwertvorgaben mit Hilfe von einem zumindest ein untergeordnetes Prozessmodell (IIIa, IIIb) einschließenden Optimierungsalgorithmus erfolgt.

## Claims

1. Method for controlling or regulating the temperature of a steel strip with the alloying elements
| | in weight % | |
|---|---|---|
| | Min | Max |
| C | 0 | 1 |
| Mn | 0 | 2.5 |
in the thermal reshaping of a pre-product with a thickness between d_{V} ≥ 1 mm and d_{V} ≤ 300 mm to form a hot strip with a hot-strip thickness d_{WB} ≤ 25 mm and a hot-strip width between b_{WB} ≥ 900 mm and b_{WB} ≤ 2100 mm, a target coiler temperature T_{H} ≥ 30° C to T_{H} ≤ 750° C in a hot strip rolling train, particularly T_{H} ≥ 400° C to T_{H} ≤ 750° C, comprising at least one furnace (3) for heating and/or temperature homogenisation of the pre-product, at least one roll stand for hot rolling the pre-product, a cooling path (9) for selective cooling of the hot strip after the reshaping, and a coiler (11) for winding up the hot strip to form a coil, wherein the respective individual unit has an individual controlling or regulating means for the predetermined target values,
**characterised in that**
- on a data processing system (I) associated with the hot-strip rolling train a superordinate process model (II) exchanges target and/or actual values, which comprise times, speeds, temperature, cooling rates and/or heating rates, on-line with at least two controlling means or regulating means of the units and/or stores these values;
- the superordinate process model (II) determines on-line in advance on the basis of the exchanged target and/or actual values and/or stored values with the help of subordinate process models (Illa, lllb) the temperature of the steel strip for at least one point before coiling of the hot strip; and
- the superordinate process model (II) determines new default target values of the units in the case of deviations of the temperature, which is determined in advance, from a default target value at this point and transfers these default values to the controlling means or regulating means of the unit so as to maintain the default target value for the temperature of the steel strip; and
- the determination of the new default target values is carried out with the help of at least one subordinate process model (Illa, Illb) including an optimisation algorithm.

2. Method according to claim 1, **characterised in that**
- the pre-product is a slab with a thickness d_{B} ≥ 50 mm to d_{B} ≤ 160 mm from a casting machine; and
- the superordinate process model (II) takes into consideration a casting speed, preferably between v_{G} ≥ 4 m/min and v_{G} ≤ 6 m/min, more preferably v_{G} ≥ 5 m/min and v_{G} ≤ 6 m/min, and a casting machine exit temperature of preferably T_{GE} ≥ 800° C of the slab for determination of the target defaults.

3. Method according to one of the preceding claims, **characterised in that**
the optimisation target comprises energy consumption, production quantity, process reliability, product characteristics, production costs and/or plant wear.

4. Method according to any one of the preceding claims, **characterised in that**
a subordinate process model (Illa, Illb) determines the development of the structure of the steel strip in the hot-strip rolling train for at least one point, preferably ahead of the coiling of the hot strip.

5. Method according to any one of the preceding claims, **characterised in that**
a roughing train (4) and a finishing train (8) are used for the thermal reshaping.

6. Method according to claim 4, **characterised in that**
a temperature target value of T_{FS} = 850° C to T_{FS} = 1050° C, preferably T_{FS} = 900° C to T_{FS} = 1000° C, still more preferably T_{FS} = 900° C to T_{FS} = 950° C, is predetermined by the superordinate process model for the target value of the entry temperature in the finishing train.

7. Method according to one of claims 4 and 5, **characterised in that**
a temperature target value of T_{FE} ≥ 750° C to T_{FE} ≤ 950° C, preferably T_{FE} ≥ 750° C to T_{FE} ≤ 900° C, still more preferably T_{FE} ≥ 800° C to T_{FS} ≤ 850° C, is predetermined by the superordinate process model (II) for the target value of the exit temperature from the finishing train (8).

8. Method according to any one of claims 4 to 6, **characterised in that**
a speed target value of v_{F} ≥ 0.4 m/s to v_{F} ≤ 1 m/s is predetermined by the superordinate process model (II) for the target value of the entry speed into the finishing train (8).

9. Method according to any one of claims 4 to 7, **characterised in that**
a temperature target value of T_{VS} ≥ 1000° C to T_{VS} ≤ 1150° C is predetermined by the superordinate process model (II) for the target value of the entry temperature into the roughing train (4).

10. Method according to any one of claims 4 to 8, **characterised in that**
a temperature target value of T_{VE} ≥ 950° C to T_{VE} ≤ 1100° C is predetermined by the superordinate process model (II) for the target value of the exit temperature from the roughing train (4).

11. Method according to any one of claims 4 to 9, **characterised in that**
a target value within d_{FS} ≥ 20 mm to d_{FS} ≤ 70 mm is predetermined by the superordinate process model (II) for the target value of the entry thickness into the finishing train (8).

12. Method according to any one of the preceding claims, **characterised in that**
a temperature target value of T_{H} ≥ 30° C to T_{H} ≤ 750° C, preferably T_{H} ≥ 450° C to T_{H} ≤ 550° C, is predetermined by the superordinate process model (II) for the target value of the coiler temperature.

13. Method according to any one of the preceding claims, **characterised in that**
the alloying element C is limited to a content of 0.03 weight % to 0.15 weight % and/or Mn is limited to a content of 0.50 weight % to 2.00 weight % in the steel strip.

14. Method according to any one of the preceding claims, **characterised in that**
the optimised default target values are used for production of a subsequent hot strip with the same production objectives, particularly mechanical properties.

15. Device for controlling or regulating the temperature of a steel strip in accordance with a method according to any one of claims 1 to 14,
**characterised in that**
- on a data processing system (I) associated with the hot-strip rolling train target and/or actual values, comprising times, speeds, temperature, cooling rates and/or heating rates can be exchanged on-line with at least two controlling means or regulating means of the units by a superordinate process model (II) and/or stored;
- the temperature of the steel strip for at least one point before coiling of the hot strip is determinable on-line in advance by the superordinate process model (II) on the basis of the exchanged target and/or actual values and/or stored values and with the help of subordinate process models (Illa, Illb); and
- the superordinate process model (II) determines new default target values of the respective units in the case of deviations of the temperature, which was determined in advance, from a default target value at this point and transfers these new default values to the controlling means or regulating means of the respective unit so as to maintain the default target value for the temperature of the steel strip; and
- the determination of the new default target values is carried out with the help of at least one subordinate process model (IIIa, IIIb) including an optimisation algorithm.

## Revendications

1. Procédé de commande ou de régulation de la température d'une bande d'acier avec les éléments d'alliage
| | en % en poids | |
|---|---|---|
| | min | max |
| C | 0 | 1 |
| Mn | 0 | 2,5 |
lors du travail à chaud d'un précurseur avec une épaisseur entre d_{V} ≥ 1 mm et d_{V} ≤ 300 mm en une bande à chaud avec une épaisseur de bande à chaud d_{WB} ≤ 25 mm et une largeur de bande à chaud entre b_{WB} ≥ 900 mm et b_{WB}≤2100 mm, une température de dévidoir cible T_{H} ≥ 30 °C jusqu'à T_{H} ≤ 750 °C dans un laminoir à bandes à chaud, en particulier T_{H} ≥ 400 °C jusqu'à T_{H} ≤ 750 °C, présentant au moins un four (3) pour le chauffage et/ou l'homogénéisation de température du précurseur, au moins une cage de laminage pour le laminage à chaud du précurseur, un trajet de refroidissement (9) pour le refroidissement ciblé de la bande à chaud après le travail ainsi qu'un dévidoir (11) pour l'enroulement de la bande à chaud en une bobine, dans lequel l'agrégat individuel respectif présente une propre commande ou régulation pour les valeurs de consigne prédéfinies,
**caractérisé en ce que**
- sur un système de traitement de données (I) associé au laminoir à bandes à chaud, un modèle de processus supérieur (II) échange et/ou enregistre en ligne des valeurs de consigne et/ou des valeurs réelles présentant des temps, vitesses, températures, taux de refroidissement et/ou taux de chauffage, avec au moins deux commandes ou régulations des agrégats ;
- le modèle de processus supérieur (II) prédétermine en ligne la température de la bande d'acier pour au moins un point avant le bobinage de la bande à chaud sur la base des valeurs de consigne et/ou des valeurs réelles échangées et/ou des valeurs enregistrées et à l'aide de modèles de processus inférieurs (IIIa, IIIb); et
- le modèle de processus supérieur (II) détermine, en cas de divergences de la température prédéterminée par rapport à une spécification de valeurs de consigne au niveau de ce point, de nouvelles spécifications de valeurs de consigne des agrégats, et les transmet à la commande ou régulation de l'agrégat afin de conserver la spécification de valeurs de consigne pour la température de la bande d'acier ; et
- la détermination des nouvelles spécifications de valeurs de consigne est effectuée à l'aide d'un algorithme d'optimisation incluant au moins un modèle de processus inférieur (IIIa, IIIb).

2. Procédé selon la revendication 1,
**caractérisé en ce que**
- le précurseur est une brame avec une épaisseur d_{B}≥50 mm jusqu'à d_{B} ≤ 160 mm issue d'une machine de coulée ; et
- le modèle de processus supérieur (II) tient compte d'une vitesse de coulée, de préférence entre V_{G} ≥ 4 m/min et V_{G} ≤ 6 m/min, plus préférentiellement V_{G} ≥ 5 m/min et V_{G} ≤ 6 m/min et une température de sortie de machine de coulée, de préférence T_{GE} ≥ 800 °C, de la brame lors de la détermination des valeurs cibles.

3. Procédé selon l'une quelconque des revendications précédentes,
**caractérisé en ce que**
l'objectif d'optimisation comprend la consommation d'énergie, la quantité de production, la sécurité de processus, des propriétés de produit, des coûts de production et/ou l'usure des installations.

4. Procédé selon l'une quelconque des revendications précédentes,
**caractérisé en ce que**
un modèle de processus inférieur (IIIa, IIIb) détermine l'évolution de structure de la bande d'acier dans le laminoir à bandes à chaud pour au moins un point, de préférence avant le bobinage de la bande à chaud.

5. Procédé selon l'une quelconque des revendications précédentes,
**caractérisé en ce que**
une cage ébaucheuse (4) et une cage finisseuse (8) sont utilisées lors du travail à chaud.

6. Procédé selon la revendication 4,
**caractérisé en ce que**
pour la valeur de consigne de la température d'entrée dans la cage finisseuse, une valeur de consigne de température de T_{FS} = 850 °C jusqu'à T_{FS} = 1050 °C, de préférence T_{FS} = 900 °C jusqu'à T_{FS} = 1000°C, encore plus préférentiellement T_{FS} = 900 °C jusqu'à T_{FS} = 950 °C est prédéterminée par le modèle de processus supérieur.

7. Procédé selon l'une quelconque des revendications 4 à 5,
**caractérisé en ce que**
pour la valeur de consigne de la température de sortie de la cage finisseuse (8), une valeur de consigne de température de T_{FE} ≥ 750 °C jusqu'à T_{FE} ≤ 950 °C, de préférence T_{FE} ≥ 750°C jusqu'à T_{FE} ≤ 900 °C, encore plus préférentiellement T_{FE} ≥ 800 °C jusqu'à T_{FE} ≤ 850 °C est prédéterminée par le modèle de processus supérieur (II).

8. Procédé selon l'une quelconque des revendications 4 à 6,
**caractérisé en ce que**
pour la valeur de consigne de la vitesse d'entrée dans la cage finisseuse (8), une valeur de consigne de vitesse de V_{F} ≥ 0,4 m/s jusqu'à V_{F} ≤ 1 m/s est prédéterminée par le modèle de processus supérieur (II).

9. Procédé selon l'une quelconque des revendications 4 à 7,
**caractérisé en ce que**
pour la valeur de consigne de la température d'entrée dans la cage ébaucheuse (4), une valeur de consigne de température de T_{VS} ≥ 1000°C jusqu'à T_{VS} ≤ 1150 °C est prédéterminée par le modèle de processus supérieur (II).

10. Procédé selon l'une quelconque des revendications 4 à 8,
**caractérisé en ce que**
pour la valeur de consigne de la température de sortie de la cage ébaucheuse (4), une valeur de consigne de température de T_{VE} ≥ 950 °C jusqu'à T_{VE} ≤ 1100°C est prédéterminée par le modèle de processus supérieur (II).

11. Procédé selon l'une quelconque des revendications 4 à 9,
**caractérisé en ce que**
pour la valeur de consigne de l'épaisseur d'entrée dans la cage finisseuse (8), une valeur de consigne de d_{FS} ≥ 20 mm jusqu'à d_{FS} ≤ 70 mm est prédéterminée par le modèle de processus supérieur (II).

12. Procédé selon l'une quelconque des revendications précédentes,
**caractérisé en ce que**
pour la valeur de consigne de la température de dévidoir, une valeur de consigne de température de T_{H} ≥ 30 °C jusqu'à T_{VE} ≤ 750 °C, de préférence T_{H} ≥ 450 °C jusqu'à T_{H} ≤ 550 °C est prédéterminée par le modèle de processus supérieur (II).

13. Procédé selon l'une quelconque des revendications précédentes,
**caractérisé en ce que**
l'élément d'alliage C est limité à une teneur de 0,03 % en poids, jusqu'à 0,15 % en poids et/ou Mn à une teneur de 0,50 % en poids jusqu'à 2,00 % en poids dans la bande d'acier.

14. Procédé selon l'une quelconque des revendications précédentes,
**caractérisé en ce que**
les spécification de valeurs de consigne optimisées sont utilisées pour la fabrication d'une bande à chaud suivante avec des mêmes objectifs de production, en particulier des propriétés mécaniques.

15. Dispositif pour la commande ou la régulation de la température d'une bande d'acier selon un procédé selon l'une quelconque des revendications 1 à 14,
**caractérisé en ce que**
- sur un système de traitement de données (I) associé au laminoir à bandes à chaud, des valeurs de consigne et/ou réelles présentant des temps, vitesses, températures, taux de refroidissement et/ou taux de chauffage, avec au moins deux commandes ou régulations des agrégats peuvent être échangées et/ou enregistrées en ligne par un modèle de processus supérieur(Il) ;
- la température de la bande d'acier pour au moins un point avant le bobinage de la bande à chaud peut être prédéterminée en ligne par le modèle de processus supérieur (II) sur la base des valeurs de consigne et/ou des valeurs réelles échangées et/ou valeurs enregistrées et à l'aide de modèles de processus inférieurs (IIIa, IIIb) ; et
- le modèle de processus supérieur (II) détermine, en cas de divergences de la température prédéterminée par rapport à une spécification de valeurs de consigne au niveau de ce point, de nouvelles spécifications de valeurs de consigne des agrégats respectifs, et les transmet à la commande ou à la régulation de l'agrégat respectif afin de conserver la spécification de valeurs de consigne pour la température de la bande d'acier ; et
- la détermination des nouvelles spécifications de valeurs de consigne est effectuée à l'aide d'un algorithme d'optimisation incluant au moins un modèle de processus inférieur (IIIa, IIIb).
